# EUROPÄISCHE PATENTSCHRIFT

(11) **EP 3 488 948 B1**
(45) Veröffentlichungstag und Bekanntmachung des Hinweises auf die Patenterteilung: **08.01.2020**
(21) Anmeldenummer: 18198707.4
(22) Anmeldetag: 04.10.2018
(51) Int. Cl.: B22D 11/16

(54) **VERFAHREN ZUR ANALYSE VON FEHLERURSACHEN BEIM STRANGGIESSEN**
METHOD FOR ANALYSING CAUSES OF ERRORS IN CONTINUOUS CASTING
PROCÉDÉ D'ANALYSE DE CAUSES DE DÉFAILLANCE LORS D'UNE COULÉE CONTINUE

(30) Priorität: 24.11.2017 DE 102017221086
(43) Veröffentlichungstag der Anmeldung: 29.05.2019
(73) Patentinhaber: SMS Group GmbH, 40237 Düsseldorf (DE)
(72) Erfinder: Erdem-Hornauer, Esra, 40629 Düsseldorf (DE); Heimann, Thomas, 58644 Iserlohn (DE); Hönig, Michael, 41516 Grevenbroich (DE); Plociennik, Uwe, 40882 Ratingen (DE); Grafe, Uwe, 40489 Düsseldorf (DE)
(74) Vertreter: Klüppel, Walter

(56) Entgegenhaltungen:
- EP-A1- 1 980 345
- DE-A1-102015 223 788
- US-A1- 2010 132 910
- US-A1- 2015 343 530

## Beschreibung

### Technisches Gebiet

Die Erfindung betrifft ein Verfahren zur Ursachenbestimmung von Gießfehlern bei in einer Stranggießanlage gegossenen Produkten, insbesondere Brammen aus Stahl.

### Hintergrund der Erfindung

Beim Stranggießen von Metallen, insbesondere Stahl, können bei der Abkühlung und Verfestigung des Strangs Risse im Material entstehen, die zu Qualitätseinbußen oder sogar Ausschuss führen. Die Figuren 1a und 1b zeigen schematisch verschiedene Arten von Materialfehlern, die grob in Innenrisse und Oberflächenrisse unterschieden werden können.

In den Figuren 1a und 1b bezeichnet das Bezugszeichen S einen gegossenen Strang, Bramme, Knüppel, Vorblock oder Rund. Die Figur 1a zeigt verschiedene Formen von Innenrissen, so beispielsweise sogenannte Zwickelrisse und Triplepunktrisse r1, Schmalseitenrisse r2, Half Way Cracks r3, Seigerungsrisse r4, Off-Corner/Eck-Risse r5 und oberflächennahe Risse r6. Typische Oberflächenrisse sind in der Figur 1b gezeigt, so beispielsweise querverlaufende Kantenrisse r7, längsverlaufende Kantenrisse r8, Querrisse r9 und Längsrisse/Depressionen r10.

Das Analysieren von Fehlerursachen, die zu den obigen und anderen Materialdefekten führen, ist bei stranggegossenen Produkten schwierig und zeitaufwendig. Die WO 2009/149680 A1 beschreibt ein Verfahren zur Vorhersage der Entstehung von Längsrissen beim Stranggießen. Die EP 2 150 362 B1 beschreibt ein Verfahren zur Erkennung und Klassifizierung von Oberflächenfehlern auf stranggegossenen Brammen.

Das Erkennen und Vorhersagen von Rissen im Material ist in vielen Fällen jedoch nicht ausreichend, um die Fehlerursache(n) zu bestimmen. So fehlt es beispielsweise an Informationen zum Entstehungsort der Risse, zur Belastung des Stranges und Schwächung des Werkstoffes in der Stranggießanlage. Um die Ursache der Fehler bzw. den Entstehungsmechanismus von Fehlern im konkreten Fall zu ermitteln, kann es zudem hilfreich sein, die Prozessdaten, Informationen des Anlagenzustandes, werkstoffspezifische Informationen usw. zu verknüpfen.

### Darstellung der Erfindung

Eine Aufgabe der Erfindung besteht darin, die Qualität stranggegossener Produkte, insbesondere Brammen aus Stahl, weiter zu verbessern.

Gelöst wird die Aufgabe mit einem Verfahren mit den Merkmalen des Anspruchs 1. Vorteilhafte Weiterbildungen folgen aus den Unteransprüchen, der folgenden Darstellung der Erfindung sowie der Beschreibung bevorzugter Ausführungsbeispiele.

Das erfindungsgemäße Verfahren dient der Ursachenbestimmung von Gießfehlern bei in einer Stranggießanlage gegossenen Produkten. Diese

Die DE 10 2015 223 788 A1 beschreibt ein Verfahren zum Stranggießen eines Metallstranges. Die US 2015/0343530 A1 beschreibt Systeme und Verfahren zum Überwachen von Gießprozessen.

Formulierung beinhaltet, dass das erfindungsgemäße Verfahren zum Auffinden von Ursachen, die zu Gießfehlern führen können, zumindest beiträgt oder dieses erleichtert. Die Bezeichnung "Fehler" umfasst hierbei Materialdefekte verschiedener Art, die während des Gießens verursacht wurden, insbesondere Innenrisse und Oberflächenrisse. Allerdings kann das Verfahren auch Ursachen anderer Defekte, wie etwa Verunreinigungen, Inhomogenitäten im Material usw., zu ermitteln helfen, sofern die Fehler das Resultat des Gießprozesses in der Stranggießanlage sind.

Das gegossene Produkt ist vorzugsweise eine gegossene Bramme aus Stahl, kann jedoch auch ein anderes strangförmiges Produkt aus einem Metall, insbesondere einer Metalllegierung, sein.

Gemäß dem erfindungsgemäßen Verfahren wird in einem ersten Schritt a) ein Fehler im stranggegossenen Produkt festgestellt. Der Fokus liegt somit nicht darin, wie Fehler manuell oder automatisch erkannt werden können, sondern dies ist der Ausgangspunkt. In der Regel werden Fehler, wie etwa Risse, aus Schliffbildern des Produkts gefunden. Es sei darauf hingewiesen, dass das Verfahren selbstverständlich auch jene Fälle umfasst, in denen mehrere Fehler im stranggegossenen Produkt festgestellt werden. Wenn hierbei die Einzahl gewählt wird, dann dient dies nur der sprachlichen Vereinfachung.

In einem zweiten Schritt b) werden Prozessparameter ermittelt, unter denen das Produkt, das den zuvor aufgefundenen Fehler aufweist, gegossen wurde. Die relevanten Prozessparameter können einen oder mehrere der folgenden Parameter umfassen: Abmessung des gegossenen Produkts, Material des gegossenen Produkts, Kühlwasserverteilung, Kühlwassermenge, Gießgeschwindigkeit, Überhitzung, Gießspiegel. Ziel ist es, diejenigen Prozessparameter zu ermitteln, die für das Nachrechnen des Gusses gemäß dem nachfolgenden Schritt c) erforderlich sind. Typischerweise werden die Prozessparameter für alle Gießprodukte in einer Datenbank oder Datei gespeichert, so dass das Ermitteln in diesem Fall auf ein Auslesen der Prozessparameter aus der Datenbank oder Datei hinausläuft.

Die so ermittelten Prozessparameter dienen nun als Eingangsgrößen, mit denen der Guss des Produkts, das den Fehler aufweist, mittels eines Simulationsmodells nachgerechnet wird. Dies ist der oben erwähnte Schritt c). Das Simulationsmodell kann beispielsweise die Temperaturverteilung im Produkt während des Gießens theoretisch nachbilden. Alternative oder weitere Ausgabegrößen können der Erstarrungsverlauf und/oder die Lage der Sumpfspitze und/oder der Heißriss empfindliche Temperaturbereich (Brittle Temperature Range) und/oder die Duktilität des gegossenen Strangs sein.

Das theoretische Nachrechnen des Gusses ist die Grundlage dafür, in einem weiteren Schritt d) einen oder mehrere Positionen in der Stranggießanlage zu ermitteln oder zu identifizieren, an denen der Fehler wahrscheinlich entstanden ist. Besonders zuverlässig kann die Position ermittelt werden, wenn das Simulationsergebnis mit Eigenschaften des im Schritt a) aufgefundenen Fehlers verknüpft wird. Zu diesem Zweck wird der Fehler nach dem Schritt a) vorzugsweise klassifiziert und/oder es werden charakterisierende Merkmale ermittelt, vorzugsweise die Lage des Fehlers im Produkt, die Form und/oder Größe des Fehlers, etwa die Länge des Risses. Die Position der Fehlerentstehung kann somit abgelesen oder berechnet werden. Gemäß einem bevorzugten Ausführungsbeispiel werden nach dem Schritt a) die Geometrie des Fehlers im Querschnitt lokalisiert und anschließend der Querschnitt im Produkt lokalisiert. Vorzugsweise wird die Position der Fehlerentstehung in der Stranggießanlage in eine grafische Darstellung des Gießprozesses eingezeichnet. Allerdings kann es auch ausreichend sein, die ermittelte Position so zu speichern, dass sie dem Entstehungsort in der Stranggießanlage, etwa dem betreffenden Segment, zugeordnet werden kann.

Gemäß dem beschriebenen Verfahren kann die Ursache der Fehlerentstehung beim Gießen aufgefunden und die Brammenqualität bei zukünftigen Güssen verbessert werden. So ist es bei einem Folgeguss mit gleichen oder ähnlichen Prozessparametern nun möglich, durch eine Änderung der Prozesswerte, z.B. der Kühlung und/oder Gießgeschwindigkeit, die Fehlergefahr an den kritischen Positionen zu vermindern.

Wenn die Position der Fehlerentstehung in der Stranggießanlage bekannt ist, können die Prozessparameter an dieser Stelle geprüft werden. Vorzugsweise wird somit in einem weiteren Schritt e), der dem Schritt d) nachfolgt, die Ursache des Fehlers ermittelt. Die Ursache kann beispielsweise eine zu starke oder zu schwache Kühlung an der betreffenden Position sein, eine zu starke Ausbauchung oder Dehnung des strangförmigen Produkts, eine falsche Gießgeschwindigkeit oder auch ein Legierungsfehler usw..

Vorzugsweise werden auf der Grundlage der so ermittelten Ursache des Fehlers zu einem späteren Guss eine Warnung ausgegeben und/oder Prozessparameter eingestellt. So können die Position und daraus ermittelte Fehlerursache beispielsweise einem Online-Modell zugeführt werden. Falls nun bei späteren Güssen mit vergleichbaren Prozessbedingungen die Wahrscheinlichkeit von Gießfehlern besteht, kann automatisch eine Warnung ausgegeben werden. Alternativ oder zusätzlich kann eine automatische Regelung von Prozessparametern, etwa der Gießgeschwindigkeit, Wassermenge in der Sekundärkühlung usw., erfolgen, mit dem Ziel Fehler zu vermeiden.

Vorzugsweise erfolgt nach dem Schritt d) eine Korrektur der Prozessparameter. Die korrigierten Prozessparameter können die Grundlage für eine oder mehrere weitere Nachrechnungen bilden, mit dem Ziel die Fehlerursache zu beheben und/oder die Prozessparameter zu optimieren. Auf diese oder andere Weise können die Prozessparameter verbessert und für zukünftige Güsse als Empfehlung ausgegeben oder direkt zur adaptiven Regelung der Stranggießanlage genutzt werden. Die empfohlenen Änderungen an den Prozessparametern können beispielsweise die Gießgeschwindigkeit, Kühlung in den verschiedenen Segmenten der Anlage, Softreduktion, Anstellung usw. umfassen. Die vorgeschlagenen Änderungen werden frühestens beim nächsten Guss wirksam.

Vorzugsweise werden ein oder mehrere der dargelegten Verfahrensschritte computerbasiert durchgeführt, dies gilt insbesondere für den Verfahrensschritt c).

Weitere Vorteile und Merkmale der vorliegenden Erfindung sind aus der folgenden Beschreibung bevorzugter Ausführungsbeispiele ersichtlich. Die dort beschriebenen Merkmale können alleinstehend oder in Kombination mit einem oder mehreren der oben dargelegten Merkmale realisiert werden, insofern sich die Merkmale nicht widersprechen. Die folgende Beschreibung der bevorzugten Ausführungsbeispiele erfolgt mit Bezug auf die begleitenden Zeichnungen.

### Kurze Beschreibung der Figuren

Die Figuren 1a und 1b zeigen schematisch verschiedene Arten von Materialfehlern, die in Innenrisse (Figur 1a) und Oberflächenrisse (Figur 1b) unterschieden werden.
Die Figur 2 zeigt schematisch eine beispielhafte Stranggießanlage, die als "Senkrecht-Abbiegeanlage" konzipiert ist.
Die Figur 3 zeigt einen beispielhaften Ablaufplan zur Fehlervermeidung.
Die Figuren 4 und 5 zeigen Diagramme zur Bestimmung der Rissentstehung in einer Stranggießanlage.
Die Figur 6 zeigt beispielhaft die Position der Entstehung eines Innenrisses, eingetragen in das Rollenschema einer Stranggießanlage.
Die Figur 7 zeigt beispielhaft die Position einer Rissentstehung, eingetragen in ein Diagramm der Ausbauchung und Dehnung.
Die Figur 8 ist ein Diagramm, das einen beispielhaften Duktilitätsverlauf in der Strangmitte zeigt.

### Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente mit identischen Bezugszeichen versehen, und auf eine wiederholende Beschreibung dieser Elemente wird teilweise verzichtet, um Redundanzen zu vermeiden.

Die Figur 2 zeigt schematisch und vereinfacht eine Stranggießanlage, deren Aufbau als "Senkrecht-Abbiegeanlage" bezeichnet wird, da der Gießstrang mittels einer Strangführung zunächst vertikal nach unten geführt, anschließend entlang eines Bogens umgelenkt und horizontal weitertransportiert wird.

Der Aufbau und die Funktionsweise der Stranggießanlage der Figur 2 im Detail: Die Stranggießanlage 10 dient zum Herstellen eines metallischen Produkts 11 und umfasst hierzu eine Kokille 12 und eine sich daran anschließende Strangführung 14, entlang der ein aus der Kokille 12 vorzugsweise nach unten austretender Strang S des metallischen Produkts 11 in einer Förderrichtung F transportiert wird. Unterhalb der Kokille 12 und beiderseits des Stranges sind mehrere Stützrollen 2 angeordnet, wobei zur Kühlung des Stanges S Spritzwasser 4 auf den Strang S ausgebracht bzw. gespritzt wird. An der Stelle, wo in Figur 2 der Strang S mit der Bezugslinie 5 markiert ist, weist der Strang noch einen flüssigen Sumpf auf. Die Sumpfspitze des Stranges S ist mit dem Bezugszeichen 6 gekennzeichnet. Stromabwärts der Sumpfspitze 6 ist der Strang S an der Stelle, die in der Figur 2 mit der Bezugslinie 7 markiert ist, vollständig durcherstarrt. Stromabwärts der Sumpfspitze 6 ist entlang der Strangführung 14 ebenfalls eine Wasserkühlung vorgesehen, die mit der Bezugslinie 8 gekennzeichnet ist.

Die Strangführung 14 der Stranggießanlage 10 umfasst einen Richtbereich I, durch den der Strang S vollständig in die horizontale Richtung umgelenkt wird. Ferner umfasst die Strangführung 14 einen Biegebereich II, durch den der Strang S, nachdem er aus der Kokille 12 ausgetreten ist, in Richtung der Horizontalen umgelenkt wird. Der Richtbereich I und der Biegebereich II sind in der Darstellung der Figur 2 jeweils vereinfacht durch gestrichelte Rechtecke symbolisiert.

Innenrisse (r1 bis r6, vgl. Figur 1a) im Strang S können dann entstehen, wenn an der Erstarrungsfront Spannungen auftreten und sich die Strangschale verformt. Die Erstarrungsfront bezeichnet den Übergang zwischen dem flüssigen Kern des Strangs S und der Strangschale, die bereits durcherstarrt ist. Der vordere Bereich der Erstarrungsfront, in Förderrichtung F des Strangs S gesehen, wird wie oben dargelegt als Sumpfspitze 6 bezeichnet. Da der Strang zuerst an der Oberfläche erstarrt und die Temperatur von außen nach innen zunimmt, hat der flüssige Kern in Förderrichtung ungefähr die Form eines Keils, wobei die Spitze des Keils die Sumpfspitze 6 ist. Die Heißrissanfälligkeit eines Werkstoffes wird durch den Temperaturbereich BTR (Brittle Temperature Range) beschrieben, der sich im Allgemeinen im Übergangsbereich zwischen dem flüssigen Kern des Strangs S und der Strangschale befindet.

Die obere Grenze des BTR wird als LIT (Liquid Impenetrable Temperature) bezeichnet. Die untere Grenze des BTR ist die ZST (Zero Strength Temperature). Es sind verschiedene Verfahren und Modelle bekannt, mit denen sich für den konkreten Werkstoff der BTR ermitteln lässt, so etwa mittels des Scheil-Gulliver-Modells.

Im Unterschied zu den oben betrachteten Innenrissen entstehen Oberflächenrisse (r7 bis r10, vgl. Figur 1b) hauptsächlich durch mechanische Belastungen beim Gießen. Die Krümmungsänderung im Biegebereich I der Strangführung 2 und im sich daran anschließenden Richtbereich II führen zu Dehnungen, was bei zu niedrigen Oberflächentemperaturen zur Rissbildung führen kann. Ein Maß der Rissanfälligkeit an der Oberfläche des Strangs S ist die temperaturabhängige Brucheinschnürung (Duktilität) des Werkstoffes. Unterhalb einer werkstoffabhängigen Duktilität steigt die Rissgefahr an. So liegt die kritische Duktilitätstemperatur beispielsweise bei einem Medium Carbon Werkstoff bei ca. 860 °C, bei einem Röhrenstahl (API) bei ca. 960 °C. Der Duktilitätsabfall hängt unter anderem von der Größe und der Menge von Ausscheidungen und der Phasenumwandlung ab.

Um die Rissgefahr im Innern des Strangs S und an dessen Oberfläche zu verringern, ist es das Ziel, für gefundene Risse, in der Regel aus Schliffbildern, die Position der Rissentstehung innerhalb der Stranggießanlage zu finden. Auf diese Weise kann die Ursache der Rissentstehung ermittelt und die Brammenqualität bei zukünftigen Güssen verbessert werden.

Im Folgenden wird ein Verfahren zum Auffinden der Position der Rissentstehung in der Stranggießanlage gemäß einem Ausführungsbeispiel mit Bezug auf Figur 3 gegeben:
Ausgangspunkt sind Fehler, etwa Risse oder andere Defekte, die gemäß einem ersten Schritt S1 an gegossenen Brammen entdeckt werden. Das Auffinden eines oder mehrerer Fehler kann beispielsweise auf einem Schliffbild oder durch einen Baumannabzug (Schwefelabdruck) erfolgen. Es kommt hierbei jedoch nicht darauf an, mit welchem konkreten Verfahren und mit welchen Hilfsmitteln Fehler im gegossenen Material aufgefunden werden.

Anschließend werden charakteristische Eigenschaften des aufgefundenen Fehlers (analog mehrere Fehler) ermittelt. So kann gemäß Schritt S2 die Geometrie des Fehlers im Querschnitt der Brammer ermittelt werden und gemäß Schritt S3 der betreffende Querschnitt in der Bramme lokalisiert werden. Gefundene Fehler können etwa in der Eingabemaske einer Software mit Länge, Position und ggf. alternativen oder weiteren charakterisierenden Merkmalen hinterlegt werden. Dies kann manuell oder algorithmisch erfolgen. Zusätzlich werden vorzugsweise die Gießlänge, Schmelzennummer, Sequenznummer und/oder Gießzeit des Produkts, in dem ein oder mehrere Fehler gefunden wurden, ggf. vorhandene Schliffbilder usw. abgespeichert.

Für jeden Guss einer Stranggießanlage werden üblicherweise alle Prozessdaten, wie zum Beispiel Strangabmessungen, Analyse, Wassermengen, Gießgeschwindigkeit, Überhitzung, Gießspiegel usw. in einer Datenbank oder in Datenfiles abgespeichert. Mit den oben erfassten Daten zum Fehler (Gießlänge, Schmelzennummer usw.) ist es nun in einem nächsten Schritt S4 beispielsweise mittels einer Software möglich, für den betreffenden Fehler automatisch die zugehörigen Prozessdaten zu ermitteln.

In einem sich daran anschließenden Schritt S5 wird mittels eines Gießmodels eine Nachrechnung (Replay) des Gusses, der zu dem Fehler geführt hat, durchgeführt. Die Nachrechnung wird mit den aus dem vorigen Schritt S4 ermittelten Prozessparametern durchgeführt.

Durch die Verknüpfung der Position der Fehler im stranggegossenen Produkt S und den theoretisch ermittelten Temperatur- und Erstarrungsverläufen können Rückschlüsse auf den möglichen Entstehungsort des Fehlers in der Stranggießanlage gezogen werden. Dies wird vorzugsweise algorithmisch mittels eines Computerprogramms durchgeführt. So erfolgt darin beispielsweise die Zuordnung: Anzahl der auszuwertenden Fehler; Beschreibung des Fehlertyps; Lage des Fehlers; Position und Abmessung des Fehlers, etwa Länge des Risses; Zuordnung von betroffener Anlagenposition (Segment) und Prozessdaten. Anschließend erfolgt für die entsprechenden Brammen die oben im Schritt S5 genannte Nachrechnung (Replay) der abgespeicherten Prozessdaten mit einem Simulationsmodell, wie etwa dem DSC (Dynamic Solidification Control) der SMS group.

Gemäß einem weiteren Schritt S6 kann der ermittelte Entstehungsort des Fehlers grafisch dargestellt, etwa in ein Diagramm, eingezeichnet werden. So kann in den graphischen Darstellungen, zum Beispiel des Strangschalenwachstums, die Fehlerposition eingezeichnet oder anderweitig gespeichert werden, so dass die Position der Fehlerentstehung abgelesen oder berechnet werden kann. Bei einem Folgeguss mit gleichen oder ähnlichen Prozesswerten ist es nun möglich, durch eine Änderung der Prozesswerte, z.B. der Kühlung und/oder Gießgeschwindigkeit, die Fehlergefahr an den kritischen Positionen zu vermindern.

Zuvor kann gemäß einem Schritt S7 eine Nachrechnung (Replay) mit korrigierten Prozessdaten erfolgen, mit dem Ziel die Fehlerursache zu beheben.

Auf diese oder andere Weise können die Prozessparameter optimiert und für zukünftige Güsse als Empfehlung ausgegeben oder direkt zur adaptiven Regelung der Stranggießanlage genutzt werden. Die empfohlenen Änderungen an den Prozessparametern können beispielsweise die Gießgeschwindigkeit, Kühlung in den verschiedenen Segmenten der Anlage, Softreduktion, Anstellung usw. umfassen. Die vorgeschlagenen Änderungen werden frühestens beim nächsten Guss wirksam.

Bei einer erfolgreichen Nachrechnung oder Simulation mit verbesserten oder optimierten Prozessdaten können diese neuen Prozessdaten gemäß dem Schritt S8 für den nächsten Guss verwendet werden.

Es folgen Beispiele zur Analyse und Rückverfolgung von Rissen:
Zur Erkennung von Innenrissen kann in der Darstellung des Strangschalenwachstums die Rissposition eingezeichnet oder anderweitig gespeichert werden. Da Innenrisse in der Regel an der Erstarrungsfront entstehen, kann so die Position der Rissentstehung innerhalb der Stranggießanlage 100 gefunden werden, wie in dem Diagramm der Figur 4 beispielhaft für einen Strang aus LowCarbon und mit einer Abmessung von 2.600 x 224,5 mm gezeigt.

Wenn neben dem Verlauf der Strangschalendicke in der Stranggießanlage 100 auch der für Heißrisse kritische Temperaturbereich (BTR) berechnet wird, kann der Entstehungsort eines Innenrisses exakter bestimmt werden. Im Beispiel der Figur 5, die wie die Figur 4 ein Diagramm zur Bestimmung der Entstehungsposition eines Innenrisses ist, entsteht der Riss zwischen 5.5 und 9 m unterhalb des Gießspiegels.

Die Figur 6 zeigt beispielhaft die Position der Entstehung eines Innenrisses, eingetragen in das Rollenschema einer Stranggießanlage 100. Der Riss lag zwischen 20 und 30 mm von der Brammenkante entfernt. Da Innenrisse in der Regel an der Erstarrungsfront entstehen, kann als Ort der Rissentstehung der Biegebreich der Anlage, Segment 1 erkannt werden.

In der Figur 7 ist der Ort der Rissentstehung in ein Diagramm der Ausbauchung und Dehnung eingetragen. Es ist zu erkennen, dass die Rissursache in diesem Fall nicht an einer zu großen Ausbauchung liegen kann.

In der Figur 8 ist der Duktilitätsverlauf in der Strangmitte dargestellt. Am Ende des Richtbereiches sinkt die Duktilität unter 70% ab. Dort können Oberflächenrisse entstehen.

Durch die Darstellung der zeitbasierten Prozessdaten, wie Gießgeschwindigkeit, Gießtemperatur und Sekundärwasser, mit den daraus resultierenden Temperaturen, Strangschalendicken und der Sumpfspitzenposition erfolgt die Kontrolle, ob stationäre oder nicht stationäre Gießbedingungen vorlagen. Bei nicht stationären Gießbedingungen ist die Ermittlung der Positionen der Rissentstehung schwieriger als bei stationären Gießbedingungen. Demnach werden Maßnahmen zur Rissvermeidung vorzugsweise an Proben vorgenommen, die unter stationären Gießbedingungen gegossen wurden.

Die Rückverfolgung der Entstehungsposition eines Risses, indem der Guss mittels der entsprechenden Prozessparameter nachgerechnet wird, kann auf verschiedene Weise zur Verbesserung der Gießqualität genutzt werden. So können in einer ersten Ausbaustufe die Positionen und ggf. daraus ermittelten Rissursachen einem Online-Modell zugeführt werden. Falls nun bei späteren Güssen mit vergleichbaren Prozessbedingungen die Wahrscheinlichkeit von Gießfehlern besteht, kann automatisch eine Warnung ausgegeben werden. In einer nächsten Ausbaustufe kann eine automatische Regelung der Gießgeschwindigkeit, Wassermengen in der Sekundärkühlung und/oder anderer Prozessparameter durchgeführt werden, mit dem Ziel, die Rissentstehung zu vermeiden. Zu diesem Zweck können Regeln erstellt und an das Online-Modell gesendet werden. Bei einem vergleichbaren späteren Guss kann das Online-Modell dann Warnungen ausgeben oder eine adaptive Regelung der Prozessparameter vornehmen.

Soweit anwendbar, können alle einzelnen Merkmale, die in den Ausführungsbeispielen dargestellt sind, miteinander kombiniert und/oder ausgetauscht werden, ohne den Bereich der Erfindung, wie in den beigefügten Ansprüchen definiert, zu verlassen.

### Bezugszeichenliste

- 2: Stützrollen
- 4: Spritzwasser
- 5: Flüssiger Sumpf
- 6: Sumpfspitze
- 7: Durcherstarrter Abschnitt des Strangs
- 8: Wasserkühlung
- 10: Stranggießanlage
- 11: Metallisches Produkt
- 12: Kokille
- 14: Strangführung
- I: Richtbereich
- II: Biegebereich

- S: Strang/Bramme
- F: Förderrichtung
- r1 bis r10: Arten von Innenrissen und Oberflächenfehlern

- S1 bis S8: Verfahrensschritte eines Ausführungsbeispiels

## Patentansprüche

1. Verfahren zur Ursachenbestimmung von Gießfehlern bei in einer Stranggießanlage (100) gegossenen Produkten (S), insbesondere Brammen aus Stahl, das aufweist:
a) Feststellen eines Fehlers (r1 - r10) in einem stranggegossenen Produkt (S);
b) Ermitteln von Prozessparametern, unter denen das Produkt (S) gegossen wurde;
c) Nachrechnen des Gusses gemäß den Prozessparametern mit einem Simulationsmodell;
d) Ermitteln einer oder mehrerer Positionen in der Stranggießanlage (100), an denen der Fehler (r1 - r10) wahrscheinlich entstanden ist, aus einer Verknüpfung eines im Schritt c) gewonnenen Simulationsergebnisses mit Eigenschaften des im Schritt a) aufgefundenen Fehlers.

2. Verfahren nach Anspruch 1, **dadurch gekennzeichnet, dass** nach dem Schritt a) der Fehler (r1 - r10) klassifiziert wird und/oder charakterisierende Merkmale, vorzugsweise Lage des Fehlers im Produkt, Form und/oder Größe des Fehlers, ermittelt werden.

3. Verfahren nach Anspruch 1 oder 2, **dadurch gekennzeichnet, dass** nach dem Schritt a) die Geometrie des Fehlers (r1 - r10) im Querschnitt lokalisiert wird und anschließend der Querschnitt im Produkt (S) lokalisiert wird.

4. Verfahren nach Anspruch 1 oder 2, **dadurch gekennzeichnet, dass** die Prozessparameter einen oder mehrere der folgenden Parameter umfassen: Abmessung des gegossenen Produkts, Material des gegossenen Produkts, Kühlwasserverteilung, Kühlwassermenge, Gießgeschwindigkeit, Überhitzung, Gießspiegel.

5. Verfahren nach einem der vorigen Ansprüche, **dadurch gekennzeichnet, dass** im Schritt c) der Erstarrungsverlauf und/oder die Lage der Sumpfspitze (6) und/oder Temperaturverläufe im gegossenen Strang und/oder der Heißriss empfindliche Temperaturbereich (Brittle Temperature Range) und/oder die Duktilität ermittelt werden.

6. Verfahren nach einem der vorigen Ansprüche, **dadurch gekennzeichnet, dass** nach dem Schritt d) in einem weiteren Schritt e) die Ursache des Fehlers (r1 - r10) ermittelt wird.

7. Verfahren nach Anspruch 6, **dadurch gekennzeichnet, dass** auf der Grundlage der Ursache des Fehlers zu einem späteren Guss eine Warnung ausgegeben und/oder Prozessparameter eingestellt oder geregelt werden.

8. Verfahren nach einem der vorigen Ansprüche, **dadurch gekennzeichnet, dass** nach dem Schritt d) eine Korrektur der Prozessparameter stattfindet.

9. Verfahren nach Anspruch 8, **dadurch gekennzeichnet, dass** nach der Korrektur der Prozessparameter eine Nachrechnung mit den korrigierten Prozessparametern erfolgt.

10. Verfahren nach einem der vorigen Ansprüche, **dadurch gekennzeichnet, dass** eine oder mehrere der im Schritt d) ermittelten Positionen in einem Diagramm, vorzugsweise einer graphischen Darstellungen des Strangschalenwachstums, dargestellt werden.

## Claims

1. Method for determination of causes of casting faults in products (S), particularly slabs of steel, cast in a continuous casting machine (100), comprising:
a) ascertaining a fault (r1 - r10) in a continuously cast product (S);
b) determining process parameters under which the product (S) was cast;
c) checking the casting in accordance with the process parameters by a simulation model; and
d) determining one or more positions, at which the fault (r1 - r10) had probably arisen, in the continuous casting plant (100) from linking of a simulation result obtained in step c) with characteristics of the fault discovered in step a).

2. Method according to claim 1, **characterised in that** after the step a) the fault (r1 - r10) is classified and/or characterising features, preferably position of the fault in the product and shape and/or size of the fault, are determined.

3. Method according to claim 1 or 2, **characterised in that** after the step a) the geometry of the fault (r1 - r10) in cross-section is localised and subsequently the cross-section is localised in the product (S).

4. Method according to claim 1 or 2, **characterised in that** the process parameters comprise one or more of the following parameters: dimension of the cast product, material of the cast product, cooling water distribution, cooling water quantity, casting speed, overheating, casting surface.

5. Method according to any one of the preceding claims, **characterised in that** in step c) the course of hardening and/or the position of the end (6) of the liquid phase and/or temperature plots in the cast strip and/or the temperature range sensitive to heat fracture (brittle temperature range) and/or ductility are determined.

6. Method according to any one of the preceding claims, **characterised in that** after step d) the cause of the fault (r1 - r10) is determined in a further step e).

7. Method according to claim 6, **characterised in that** on the basis of the cause of the fault a warning is issued and/or process parameters are set or regulated with respect to a later casting.

8. Method according to any one of the preceding claims, **characterised in that** after the step d) a correction of the process parameters is carried out.

9. Method according to claim 8, **characterised in that** after the correction of the process parameters a check with the corrected process parameters is undertaken.

10. Method according to any one of the preceding claims, **characterised in that** one or more of the positions determined in the step d) is or are represented in a diagram, preferably a graphical illustration of the growth of the strip skin.

## Revendications

1. Procédé pour la détermination de causes de défauts de coulée que l'on constate dans des produits (S) coulés dans une installation de coulée continue (100), en particulier dans des brames en acier, qui présente :
a) la constatation d'un défaut (r1 - r10) dans un produit coulé en continu (S) ;
b) la détermination de paramètres opératoires conformément auxquels le produit (S) a été coulé ;
c) le recalcul de la coulée en se référant aux paramètres opératoires avec un modèle de simulation ;
d) la détermination d'un ou de plusieurs endroits dans l'installation de coulée continue (100) auxquels le défaut (r1 - r10) est vraisemblablement apparu, à partir d'une combinaison d'un résultat de simulation obtenu à l'étape c) avec des propriétés du défaut découvert à l'étape a).

2. Procédé selon la revendication 1, **caractérisé en ce que**, après l'étape a), on soumet le défaut (r1 - r10) à un classement et/ou on détermine des particularités caractérisantes, de préférence l'emplacement du défaut dans le produit, la forme et/ou la dimension du défaut.

3. Procédé selon la revendication 1 ou 2, **caractérisé en ce que**, après l'étape a), on localise la géométrie du défaut (r1 - r10) en section transversale et on localise ensuite la section transversale dans le produit (S).

4. Procédé selon la revendication 1 ou 2, **caractérisé en ce que** les paramètres opératoires comprennent un ou plusieurs des paramètres suivants : la dimension du produit coulé, la matière du produit coulé, la distribution de l'eau de refroidissement, la quantité d'eau de refroidissement, la vitesse de coulée, la surchauffe, le ménisque.

5. Procédé selon l'une quelconque des revendications précédentes, **caractérisé en ce que**, à l'étape c), on détermine le déroulement de la solidification et/ou la position de la pointe du cône liquide (6) et/ou les profils de température dans la barre coulée et/ou la plage de température sensible aux criques thermiques (Brittle Temperature Range) et/ou la ductilité.

6. Procédé selon l'une quelconque des revendications précédentes, **caractérisé en ce que**, après l'étape d), on détermine, dans une étape ultérieure e) la cause du défaut (r1 - r10).

7. Procédé selon la revendication 6, **caractérisé en ce que**, sur la base de la cause du défaut on émet un avertissement et/ou on règle ou on régule des paramètres opératoires pour une coulée ultérieure.

8. Procédé selon l'une quelconque des revendications précédentes, **caractérisé en ce que**, après l'étape d) a lieu une correction des paramètres opératoires.

9. Procédé selon la revendication 8, **caractérisé en ce que**, après la correction des paramètres opératoires, a lieu un recalcul avec les paramètres opératoires corrigés.

10. Procédé selon l'une quelconque des revendications précédentes, **caractérisé en ce qu'**un ou plusieurs des endroits déterminés à l'étape d) sont représentées dans un diagramme, de préférence dans une représentation graphique de la croissance de la croûte solidifiée.
